# EUROPÄISCHE PATENTSCHRIFT

(11) **EP 0 721 991 B1**
(45) Veröffentlichungstag und Bekanntmachung des Hinweises auf die Patenterteilung: **06.12.2000**
(21) Anmeldenummer: 95116384.9
(22) Anmeldetag: 18.10.1995
(51) Int. Cl.: C21D 9/00, C21D 6/02, C21D 6/00, F16B 13/06

(54) **Verfahren zur Herstellung eines aus korrosionsbeständigem Stahl bestehenden Spreizankers**
Process for manufacturing a stainless steel expanding anchor
Procédé pour la fabrication d'une cheville expansible en acier inoxydable

(30) Priorität: 17.12.1994 DE 4445154
(43) Veröffentlichungstag der Anmeldung: 17.07.1996
(73) Patentinhaber: fischerwerke Artur Fischer GmbH & Co. KG, 72178 Waldachtal (DE)
(72) Erfinder: Hein, Bernd, Dipl.-Ing. (FH), D-72290 Freudenstadt (DE); Arnold, Norbert, Dr., D-72178 Waldachtal (DE); Gümpel, Paul, Prof.Dr., D-78351 Bodman-Ludwigshafen (DE)

(56) Entgegenhaltungen:
- EP-A- 0 154 600
- EP-A- 0 551 629
- DE-A- 3 001 503
- DE-A- 3 235 447
- DE-A- 4 225 869

## Beschreibung

Die Erfindung betrifft ein Verfahren zur Herstellung eines aus korrosionsbeständigem Stahl bestehenden Spreizankers mit einer Spreizhülse und einem Spreizkörper gemäß der Gattung des Anspruches 1.

Aus korrosionsbeständigem Stahl bestehende Spreizanker mit einer über einen Teil ihrer Länge geschlitzten Spreizhülse und einem einen Spreizkonus aufweisenden Spreizkörper, der zur Verankerung des Spreizankers in die Spreizhülse eintreibbar ist, sind hinlänglich bekannt. Bei der Verankerung des bekannten Spreizankers kann es durch den hohen Spreizdruck während des Verankerungsvorganges zum Fressen der beiden aufeinandergleitenden Flächen von Spreizkörper und Spreizhülse kommen. Durch dieses Fressen wird die Funktion des Spreizankers erheblich beeinträchtigt. Ein solcher Anker ist insbesondere für einen Einsatz in der Zugzone ungeeignet, da wegen fehlendem Nachspreizverhalten eine Bohrlocherweiterung durch Rißbildung nicht ausgeglichen werden kann.

Aus diesem Grund ist es bei Metallspreizankern üblich, für die beiden aufeinandergleitenden Metallteile Stähle mit einer unterschiedlichen Gefügestruktur zu verwenden. Da diese jedoch nur in Großmengen herstell- und lieferbar sind, ist diese Möglichkeit insbesondere bei Edelstahlankern nicht immer anwendbar. Des weiteren wird auch keine ausreichende Homogenität in der Gefügestruktur der Stähle erreicht, die mit ausreichender Sicherheit eine Verringerung der Freßneigung bewirkt.

Zur Verringerung der Freßneigung ist es des weiteren bekannt, ein oder beide Metallteile mit einer Beschichtung zu versehen. Diese beispielsweise im Tauchverfahren oder Aufsprühen aufgebrachte Beschichtung ist sehr dünn und wenig widerstandsfähig. Beim Verankerungsvorgang kann demzufolge die Beschichtung abgeschabt werden, so daß sich das Gleitverhalten für das Nachspreizen bei einer Bohrlocherweiterung durch Rißbildung erheblich verschlechtert. Des weiteren ist durch eine solche Beschichtung auch das Langzeitverhalten des Spreizdübels in bezug auf das Nachspreizen nicht sichergestellt.

Aus der DE 42 25 869 A1 ist die Herstellung eines aus korrosionsbeständigem Stahl bestehenden Spreizankers bekannt, bei dem entweder die Spreizhülse oder der Spreizkörper mit einer Beschichtung durch Nitrieren versehen ist.

Aus der EP 0 154 600 ist ein korrosionsbeständiger austenitischer Eisen-Chrom-Nickel-Stickstoff-Stahl für mechanisch hoch beanspruchte Bauteile bekannt. Um eine hohe Streckgrenze zu erreichen wird durch eine Temperaturbehandlung der Stickstoffgehalt angereichert und nach dem Abkühlen einem Kaltumformprozeß unterzogen. Durch ein anschließendes Auslagerungsglühen bildet sich ein feinkörniges Gefüge, so daß hohe Streckgrenzen erreicht werden.

Der Erfindung liegt die Aufgabe zugrunde, die Herstellung eines aus einem korrosionsbeständigen Stahl bestehenden Spreizankers zu ermöglichen, bei dem dauerhaft ein günstiges, das Nachspreizen bei einer Bohrlocherweiterung durch Rißbildung ermöglichendes Gleitverhalten sichergestellt wird.

Die Lösung dieser Aufgabe wird durch die im Anspruch 1 angegebenen Merkmale erreicht. Bei korrosionsbeständigen Stählen mit hohen Gehalten an interstitiell gelösten nichtmetallischen Legierungsbestandteilen Kohlenstoff, Stickstoff und/oder Bor können durch eine Auslagerungsglühung diese Legierungsbestandteile in Form von Carbiden, Nitriden und/oder Boriden ausgeschieden werden. Diese sehr harten Partikel bewirken eine erhöhte Härte mit dem Effekt, daß die Neigung zur Kaltverschweißung und Fressen gemindert wird. Über die erhöhte Härte, beispielsweise des Spreizkörpers gegenüber der Spreizhülse, wird somit sowohl für den Aufspreizvorgang als auch für das Nachspreizen in gerissenem Beton ein günstiges und dauerhaftes Gleitverhalten sichergestellt. Soweit diese nichtmetallischen Legierungsbestandteile in der Grundzusammensetzung des korrosionsbeständigen Stahls noch nicht vorhanden sind, werden diese zulegiert oder soweit vorhanden deren Gehalt erhöht. Die Erhöhung des Stickstoffgehaltes kann beispielsweise durch die bekannte Methode des Druckaufstickens erfolgen. Bei der Auslagerungsglühung werden die ausgeschiedenen nichtmetallischen Legierungsbestandteile in der Weise stabilisiert, daß sich ein Gleichgewicht im Ausscheidungszustand einstellt.

Zur Vermeidung von örtlichen, die Korrosion fördernden Chromverarmungen ist es zweckmäßig, den ursprünglichen Chromgehalt des mit den nichtmetallischen Legierungsbestandteilen angereicherten Ausgangswerkstoffes zu erhöhen. Dies kann entweder die Spreizhülse oder vorzugsweise der Spreizkörper sein.

Um eine hohe Korrosionsbeständigkeit zu erhalten, können neben den ausscheidungsbildenden nichtmetallischen Legierungsbestandteilen Kohlenstoff, Stickstoff und/oder Bor noch zusätzliche carbidbildende Elemente wie Vanadium, Titan und/oder Niob zulegiert werden. Diese zusätzlichen Legierungselemente verhindern, daß sich reine, die Korrosionsbeständigkeit vermindernde Chromcarbide bilden.

Die erfindungsgemäßen Werkstoffe können über pulvermetallurgische Verfahrenstechniken erzeugt und in den üblichen spanabhebenden Herstellverfahren verarbeitet werden. Es ist allerdings auch möglich, den Spreizkörper aus dem erfindungsgemäßen Werkstoff in einfacher Weise im Metall-Pulverspritzgußverfahren herzustellen. Bei diesem Verfahren werden die ausscheidungsbildenden Legierungselemente dem die Grundzusammensetzung aufweisenden Metallpulver beigemengt. Nach dem Abspritzen des Spreizkörpers in einem Spritzgußwerkzeug und dem Entbindern und Sintern des Spreizkörpers erfolgt die Auslagerungsglühung, bei der die Legierungsbestandteile Kohlenstoff, Stickstoff und/oder Bor in Form von Carbiden, Nitriden und/oder Boriden zur Erzielung einer erhöhten Härte ausgeschieden werden.

### Beispiel 1

Grundzusammensetzung der Legierungselemente eines korrosionsbeständigen Stahls mit dem erhöhten Gehalt der ausscheidungsbildenden Legierungsbestandteile.

| Grundzusammensetzung | | Anreicherung auf | |
|---|---|---|---|
| C | 0,03 | | |
| Si | 0,5 | | |
| Mn | 18,2 | | |
| S | 0,003 | | |
| Cr | 18,5 | | |
| Mo | 2,3 | | |
| N | 0,15 | N | 0,9 |

Nitride werden ausgeschieden.

### Beispiel 2

| Grundzusammensetzung | | Anreicherung auf | |
|---|---|---|---|
| C | 0,02 | | |
| Si | 0,1 | | |
| Mn | 1,5 | | |
| Cr | 23,0 | Cr | 26,0 |
| Ni | 14,0 | | |
| Mo | 2,0 | | |
| B | 0,05 | B | 1,5 |

Boride werden ausgeschieden.

### Beispiel 3

| Grundzusammensetzung | | Anreicherung auf | |
|---|---|---|---|
| C | 2,4 | C | 3,7 |
| Cr | 12,0 | Cr | 24,5 |
| Mo | 3,1 | | |
| V | 1,0 | V | 9,0 |

Vanadincarbide werden ausgeschieden.

## Patentansprüche

1. Verfahren zur Herstellung eines aus korrosionsbeständigem Stahl bestehenden Spreizankers mit einer teilweise geschlitzten Spreizhülse, die durch einen in die Spreizhülse eintreibbaren Spreizkörper in einem Bauteil verankerbar ist, **dadurch gekennzeichnet**, daß der Ausgangswerkstoff der Spreizhülse oder des Spreizkörpers mit interstitiell gelösten, nichtmetallischen Legierungsbestandteilen Kohlenstoff (C), Stickstoff (N) und/oder Bor (B) angereichert wird, und daß durch eine Auslagerungsglühung diese Legierungsbestandteile in Form von Carbiden, Nitriden und/oder Boriden zur Erzielung einer erhöhten Härte ausgeschieden werden.

2. Verfahren nach Anspruch 1, **dadurch gekennzeichnet**, daß der ursprüngliche Chromgehalt des mit den nichtmetallischen Legierungsbestandteilen angereicherten Ausgangswerkstoffes erhöht wird.

3. Verfahren nach Anspruch 1, **dadurch gekennzeichnet**, daß zu den ausscheidungsbildenden nichtmetallischen Legierungsbestandteilen noch zusätzliche carbidbildende Elemente wie Vanadium (V), Titan (Ti) und/oder Niob (Nb) zulegiert werden

4. Verfahren nach Anspruch 1, **dadurch gekennzeichnet**, daß der Spreizkörper im Metall-Pulverspritzgußverfahren hergestellt wird.

## Claims

1. A method for the manufacture of an expansible anchor consisting of corrosion-resistant steel having a partially slotted expansible sleeve which is anchorable in a building component by means of an expander body which is arranged to be driven into the expansible sleeve, characterized in that the starting material of the expansible sleeve or the expander body is enriched with interstitially dissolved, non-metallic alloying constituents carbon (C), nitrogen (N) and/or boron (B), and by an ageing annealing these alloying constituents are precipitated in the form of carbides, nitrides and/or borides to achieve an increased hardness.

2. A method according to claim 1, characterized in that the original chromium content of the starting material enriched with the non-metallic alloying constituents is increased.

3. A method according to claim 1, characterized in that in addition to the precipitate-forming non-metallic alloying constituents, yet further carbide-forming elements such as vanadium (V), titanium (Ti) and/or niobium (Nb) are added by alloying.

4. A method according to claim 1, characterized in that the expander body is manufactured by powdered metal injection-moulding.

## Revendications

1. Procédé pour la fabrication d'une cheville expansible en acier inoxydable présentant une coquille d'expansion partiellement fendue, qui peut être ancrée dans un élément de construction par un corps d'expansion pouvant s'insérer dans la coquille d'expansion, caractérisé en ce que le matériau de départ de la coquille d'expansion ou du corps d expansion est enrichi en composants d'alliage non métalliques et dissous dans les interstices carbone (C), azote (N) et/ou bore (B), et en ce que, par un revenu de précipitation, ces composants d'alliage sont précipités sous la forme de carbures, de nitrures et/ou de borures pour obtenir une dureté améliorée.

2. Procédé selon la revendication 1, caractérisé en ce que la teneur en chrome originale du matériau de départ enrichi avec les composants d'alliage non métalliques est augmentée.

3. Procédé selon la revendication 1, caractérisé en ce que l'on ajoute par alliage aux composants d'alliage non métalliques formant des précipitations des éléments supplémentaires formant des carbures comme le vanadium (V), le titane (T) et/ou le niobium (Nb).

4. Procédé selon la revendication 1, caractérisé en ce que le corps d'expansion est fabriqué selon un procédé de moulage par injection de poudres métalliques.
